# EUROPÄISCHE PATENTANMELDUNG

(11) **EP 3 971 132 A1**
(43) Veröffentlichungstag der Anmeldung: **23.03.2022**
(21) Anmeldenummer: 21197235.1
(22) Anmeldetag: 16.09.2021
(51) Int. Cl.: B68G 1/00

(54) **POLSTER- UND FÜLLMATERIAL, UND BETTWARE**

(30) Priorität: 22.09.2020 DE 202020105424 U
(71) Anmelder: BADENIA BETTCOMFORT GMBH & Co.KG, 77948 Friesenheim (DE)
(72) Erfinder: Bußkamp, Thomas, 46399 Bocholt (DE)
(74) Vertreter: Habbel, Ludwig

(57) **Zusammenfassung**

Bei einem Polster-Füllmaterial, welches als Mischfaservlies aus Kunststoff- sowie Naturfasern ausgestaltet ist und Polyestersowie Kapokfasern enthält, schlägt die Erfindung vor, dass das Füllmaterial auch Lyocell-Fasern enthält. Weiterhin schlägt die Erfindung eine Bettware mit einem erfindungsgemäß ausgestatteten Polster-Füllmaterial vor.

## Beschreibung

Die Erfindung betrifft ein Polster- und Füllmaterial nach dem Oberbegriff des Anspruchs 1.

Derartige Polster- und Füllmaterialien sind aus der Praxis bekannt. Sie kombinieren die Bausch- und Rückstellfähigkeiten der Polyesterfasern mit den Eigenschaften der Kapokfasern, die einem bakteriellen Befall des Polster-Füllmaterials entgegenwirken.

Der Erfindung liegt die Aufgabe zugrunde, ein gattungsgemäßes Polster- und Füllmaterial dahingehend zu verbessern, dass dieses besonders gut für die Verwendung in Bettwaren geeignet ist und ein vorteilhaftes Feuchtigkeits-Management aufweist. Weiterhin liegt der Erfindung die Aufgabe zugrunde, dementsprechend geeignete Bettwaren anzugeben.

Diese Aufgabe wird durch ein Polster- und Füllmaterial nach Anspruch 1 gelöst sowie durch eine Bettware nach Anspruch 8. Vorteilhafte Ausgestaltungen sind in den Unteransprüchen beschrieben.

Die Erfindung schlägt mit anderen Worten vor, dem Mischfaservlies einen Anteil von Lyocellfasern beizumischen, die unter dem Handelsnamen "Tencel" marktüblich sind. Die Lyocellfasern weisen eine hohe Trocken- und Nassfestigkeit auf und absorbieren Feuchtigkeit sehr gut. Weiterhin sind die Fasern sehr weich. Sie eignen sich daher sehr gut für Kissen, Decken und dergleichen, die für einen großflächigen Kontakt, ggf. über einen vergleichsweise langen Zeitraum, mit dem menschlichen Körper vorgesehen sind. Daher können Bettwaren, insbesondere Bettdecken, vorteilhaft eine Füllung aus dem vorschlagsgemäßen Polster- und Füllmaterial aufweisen.

Vorteilhaft kann das Mischfaservlies zu zwischen 65 und 85 % aus Polyesterfasern bestehen. Die gewünschte Bauschkraft und Rückstellfähigkeit des Polsters bzw. der Bettware wird auf diese Weise sichergestellt. Bei der Verwendung als Bettdecke stellt ein Füllmaterial mit diesem Anteil an Polyesterfasern eine gleichmäßige Wärmehaltung sicher und reduziert Temperaturschwankungen.

Vorteilhaft kann das Mischfaservlies zwischen 10 und 20 % Kapokfasern enthalten. Dieser Anteil ist ausreichend, um die gewünschte Wirkung gegen Bakterien zu erreichen. Gleichzeitig wird durch das hohe Maß von Lufteinschlüssen eine gute thermische Isolierung unterstützt, so dass die Kapokfasern für Bettwaren, insbesondere als Füllmaterial für Bettdecken gut geeignet sind.

Vorteilhaft kann das Mischfaservlies zwischen 5 und 20 % Lyocellfasern enthalten. Dieser vergleichsweise geringe Anteil ist ausreichend, um die gewünschten feuchtigkeitsregulierenden Eigenschaften des Polster- und Füllmaterials sicherzustellen. Beispielsweise bei Bettwaren, insbesondere bei Bettdecken, wird dadurch vorteilhaft die Aufnahme von Körperfeuchtigkeit gewährleistet, so dass ein gesundes, trockenes Schlafklima unterstützt wird.

Eine Zusammensetzung des Mischfaservlieses mit 75 % Polyesterfasern, 15 % Kapokfasern und 10 % Lyocellfasern hat sich als hervorragend geeignet für Bettwaren, insbesondere Bettdecken herausgestellt.

Die Wärme isolierenden Eigenschaften der Polyesterfasern können insbesondere dadurch verbessert werden, dass zumindest ein Anteil der Polyesterfasern, vorteilhaft jedoch sämtliche Polyesterfasern als Hohlfasern ausgestaltet sind.

## Patentansprüche

1. Polster-Füllmaterial,
welches als Mischfaservlies aus Kunststoff- sowie Naturfasern ausgestaltet ist
und Polyester- sowie Kapokfasern enthält,
**dadurch gekennzeichnet,**
**dass** das Füllmaterial auch Lyocell-Fasern enthält.

2. Polster-Füllmaterial nach Anspruch 1,
**dadurch gekennzeichnet,**
**dass** das Mischfaservlies zwischen 65 und 85 % Polyesterfasern enthält.

3. Polster-Füllmaterial nach einem der vorhergehenden Ansprüche,
**dadurch gekennzeichnet,**
**dass** das Mischfaservlies zwischen 10 und 20 % Kapokfasern enthält.

4. Polster-Füllmaterial nach einem der vorhergehenden Ansprüche,
**dadurch gekennzeichnet,**
**dass** das Mischfaservlies zwischen 5 und 20 % Lyocellfasern enthält.

5. Polster-Füllmaterial nach einem der vorhergehenden Ansprüche,
**dadurch gekennzeichnet,**
**dass** das Mischfaservlies
75 % Polyesterfasern,
15 % Kapokfasern und
10 % Lyocellfasern enthält.

6. Polster-Füllmaterial nach einem der vorhergehenden Ansprüche,
**dadurch gekennzeichnet,**
**dass** die Polyesterfasern Hohlfasern enthalten.

7. Polster-Füllmaterial nach Anspruch 6,
**dadurch gekennzeichnet,**
**dass** sämtliche Polyesterfasern als Hohlfasern ausgestaltet sind.

8. Bettware mit einem Polster-Füllmaterial nach einem der vorhergehenden Ansprüche.

9. Bettware nach Anspruch 8,
**dadurch gekennzeichnet,**
**dass** die Bettware als Bettdecke ausgestaltet ist.
